# EUROPÄISCHE PATENTSCHRIFT

(11) **EP 1 654 404 B1**
(45) Veröffentlichungstag und Bekanntmachung des Hinweises auf die Patenterteilung: **09.10.2013**
(21) Anmeldenummer: 04741370.3
(22) Anmeldetag: 05.08.2004
(51) Int. Cl.: C25D 13/02

(54) **ELEKTROPHORETISCHES VERFAHREN ZUR HERSTELLUNG VON KERAMISCHEN STRUKTUREN**
ELECTROPHORETIC METHOD FOR THE PRODUCTION OF CERAMIC STRUCTURES
PROCÉDÉ DE PRODUCTION ÉLECTROPHORÉTIQUE DE STRUCTURES CÉRAMIQUES

(30) Priorität: 16.08.2003 DE 10337688
(43) Veröffentlichungstag der Anmeldung: 10.05.2006
(73) Patentinhaber: Karlsruher Institut für Technologie, 76131 Karlsruhe (DE)
(72) Erfinder: HAUSSELT, Jürgen, 76726 Germersheim (DE); DAUSCHER, Melanie, 96047 Bamberg (DE); VON BOTH, Holger, 79104 Freiburg (DE)
(86) Internationale Anmeldenummer: PCT/EP2004/008768
(87) Internationale Veröffentlichungsnummer: WO 2005/019505

(56) Entgegenhaltungen:
- EP-A- 0 381 179
- US-A- 4 026 780
- US-A- 4 459 327

## Beschreibung

Die Erfindung betrifft ein Verfahren zur Herstellung von keramischen Strukturen (wie zum Beispiel Schichten, Filter oder Mikrostrukturen) sowie mit diesem Verfahren hergestellte keramische Strukturen und Gradientenstrukturen.

Keramische (Mikro-)Strukturen, keramische Beschichtungen und zweidimensionale Strukturen wie Platten, Substrate oder Filter gewinnen für viele Bereiche der Technik an Bedeutung. Dies gilt sowohl für so genannte Strukturkeramiken wie zum Beispiel Al₂O₃, ZrO₂, Mullit, SiC, Si₃N₄ als auch für Funktionskeramiken wie BaTiO₃ oder PZT (Blei-Zirkonat-Titanat) und für so genannte Biokeramiken wie z.B. Hydroxylapatit Ca(OH)(PO₄)₃, aber auch für mineralische Gläser. Je nach Form, Größe und Anwendungsgebiet der zu fertigenden Teile oder Schichten kommen als Herstellungsverfahren Trockenpressen, pulvertechnologisches Spritzgießen, Heißgießen, Schlickergießen, Foliengießen, elektrophoretische Abscheidung aus Pulversuspensionen und weitere Verfahren mit nachfolgendem Sintern zum Einsatz.

Allen bekannten Verfahren ist gemeinsam, dass zur Formgebung so genannte Feedstocks verwendet werden, die aus keramischen Pulvern und Bindern, Dispergatoren sowie Gleitmitteln zur Verbesserung der Verarbeitbarkeit bestehen. Bei den Pressverfahren werden den Pulvern derartige Zusätze nur in Volumenanteilen von wenigen Prozent zugesetzt. Beim Spritzgießen, Heißgießen, Schlickergießen und Foliengießen werden hingegen weit höhere Volumenanteile von Bindern, Dispergatoren, Gleitmitteln, Polymeren, Wachsen und Suspensionsflüssigkeiten wie Wasser und Alkohol zugesetzt. Bei diesen Verfahren liegen die Pulveranteile bei 30 bis 70 Volumenprozent. Bei der elektrophoretischen Abscheidung aus wässrigen oder alkoholischen Suspensionen können die Volumenanteile des Keramikpulvers im Bereich von ca. 5 bis 50 % liegen.

Allen Verfahren ist weiterhin gemeinsam, dass die Pulver in etwa die gleiche Partikelgrößenverteilung, in der sie im Ausgangspulver, im Schlicker, im Feedstock oder in der Suspension vorhanden sind, auch im so genannten Grünteil aufweisen. Im Allgemeinen kommen Pulver zum Einsatz, die als so genannte monomodale Pulver in einer relativ breiten Verteilung vorliegen, die häufig Normalverteilungen, logarithmischen Normalverteilungen oder so genannte Rosin-Rammler-Verteilungen folgen. Teilweise werden auch Pulver verwendet, die in Form komplexer mehrmodaler Verteilungen vorliegen.

Sowohl die Rauheit der entstehenden Teile und Schichten als auch ihre Porengröße und teilweise ihr Gefüge nach dem Sintern werden von der Partikelgrößenverteilung beeinflusst. Zum Beispiel bestimmen die Grobanteile der verwendeten Pulver die Oberflächenrauheit. Auch die Porengrößenverteilung etwa von Filtermembranen korreliert mit der Partikelgröße: Je gröber die Pulverpartikel sind, desto größer sind auch die entstehenden Poren. Deshalb dürfen bei den herkömmlichen Fertigungsverfahren beispielsweise zur Erzielung besonders glatter Schichten oder Mikrostrukturen oder zur Erzielung einer sehr feinen Porengröße nur Partikel unterhalb einer bestimmten Größe wie z. B. 500 nm verwendet werden. Dazu müssen vor der Herstellung des Ausgangsfeedstocks die Pulver erst auf kompliziertem Wege fraktioniert und klassifiziert werden, etwa durch Sieben oder Windsichten, und nur die gewünschte Pulverfraktion dürfte in den Feedstock eingebracht werden.

Für die meisten Anwendungen verbieten sich diese zusätzlichen, sehr aufwändigen Prozessschritte bereits aus Kostengründen. Mit herkömmlichen, kommerziell verfügbaren Pulvern, die im Allgemeinen Pulveranteile im Bereich oberhalb 1 µm enthalten, sind deshalb besonders glatte Schichten mit Rautiefen unterhalb 1 µm und Mikrostrukturen mit Oberflächendetails im µm-Bereich nicht herstellbar.

Davon ausgehend ist es die Aufgabe der Erfindung, Verfahren zur Herstellung von keramischen Strukturen anzugeben, die die genannten Nachteile und Einschränkungen nicht aufweisen.

Diese Aufgabe wird durch Verfahren gemäß Anspruch 1 gelöst. Die Unteransprüche beschreiben vorteilhafte Ausgestaltungen der Erfindung.

Das erfindungsgemäße Verfahren beruht auf der Kombination von elektrophoretischer Abscheidung und Sedimentation aufgrund der Schwerkraft bzw. von Fliehkräften. Die elektrophoretische Abscheidung von Keramikpartikeln aus Partikelsuspensionen ist als Verfahren zur Herstellung keramischer Schichten bekannt (Heavens, S.N.: Electrophoretic Deposition as a Processing Route for Ceramics; in Binner, J.(Ed.), Advanced Ceramic Processing and Technology, Vol. 1, Noyes Publ., Park Ridge, N.J., USA). In jüngerer Zeit wird versucht, mit dieser Technik auch keramische Mikrostrukturen zu realisieren (Both, H. von; Haußelt, J.: 1st Intern. Conf. on Elektrophoretic Deposition, Banff, Kanada, 2002). Hierzu wird durch Anlegen eines elektrischen Feldes zwischen zwei in die Pulversuspension eintauchenden Elektroden ein Partikelstrom geladener Teilchen auf eine der beiden Elektroden zu bewegt und dort abgeschieden.

Die Prinzipien der Elektrophorese sind seit langem bekannt.
Entsprechende theoretische Beschreibungen besagen, dass im Größenbereich technischer Keramikpulver, d. h. zwischen 10 nm und 100 µm, die elektrophoretische Beweglichkeit der Pulverpartikel weitgehend unabhängig von ihrer Größe ist (Nitzsche, R.; Simon, F.: Technisches Messen, Band 64, S. 106-113, 1997). Deshalb sollten alle in der Suspension vorkommenden Partikelgrößen mit weitgehend gleicher Geschwindigkeit auf dem elektrisch leitfähigen Substrat abgeschieden werden. Die abgeschiedenen Schichten sollten damit - wenn auch in wesentlich dichterer Packung - die gleiche Partikelgrößenverteilung aufweisen wie die Suspension.

Eigene Messungen bestätigen, dass die Wanderungsgeschwindigkeit *v_{E}* im elektrischen Feld *E* nicht nur vom Suspensionsmedium (z. B. wässrig oder alkoholisch), von der chemischen Zusammensetzung des Pulvers (z. B. Al₂O₃, ZrO₂, SiO₂) und von den Dispergator- und Binderzusätzen abhängt, sondern dass auch eine geringfügig Abhängigkeit von der Partikelgröße vorliegen kann. Je nach System können unterschiedliche, aber in allen Fällen betragsmäßig kleine Abhängigkeiten der Wanderungsgeschwindigkeit von der Partikelgröße beobachtet werden.

Untersuchungen an alkoholischen Al₂O₃-Suspensionen haben gezeigt, dass kleinere Partikel geringfügig schneller abgeschieden werden als gröbere, dass dieser Effekt aber für eine technische Nutzung wie z. B. für die elektrophoretische In-Situ-Fraktionierung nicht ausreichend ist. In diesem Falle ergibt sich bei der elektrophoretischen Abscheidung eine Abhängigkeit der Beweglichkeit µ und der Wanderungsgeschwindigkeit ν*_{E}* von der Partikelgröße (Radius *r*) im elektrischen Feld *E*, für die $d ⁢ {v}_{E} / dr \leq 0$
und wegen *v_{E}* = *µE* $dμ / dr \leq 0$
gilt.

In wässrigen Suspensionen mit sphärischen SiO₂-Partikeln mit Durchmessern zwischen 200 nm und 1200 nm scheiden sich hingegen gröbere Partikel geringfügig schneller ab als feinere Partikel, so dass sich bei der elektrophoretischen Abscheidung eine Abhängigkeit der Beweglichkeit µ und der Wanderungsgeschwindigkeit *v_{E}* von der Partikelgröße (Radius *r*) im elektrischen Feld *E* ergibt, für die $d ⁢ {v}_{E} / dr \geq 0$
und wegen *v_{E}* = *µE* $dμ / dr \geq 0$
gilt.

Für eine Anzahl von Anwendungen ist es wünschenswert, wenn nur bestimmte Fraktionen wie etwa der Feinanteil einer vorgegebenen Partikelgrößenverteilung abgeschieden werden können. Mit der dem Stand der Technik entsprechenden elektrophoretischen Abscheidung ist dies aus den oben beschriebenen Gründen nicht möglich. Auch Anwendungen, bei denen man in einem einzigen Abscheidevorgang ohne Wechsel der Pulversuspension zum Beispiel zunächst nur grobe und mit fortschreitender Zeit und Schichtdicke stufenweise oder kontinuierlich kleinere Pulverpartikel abscheidet, sind mit der bekannten Technik der elektrophoretischen Pulverabscheidung nicht möglich.

Erfindungsgemäß wird dem elektrischen Feld, das eine weitgehend partikelgrößenunabhängige Teilchengeschwindigkeit in Richtung des elektrischen Feldes bewirkt, ein Feld überlagert, das eine teilchengrößenabhängige Teilchengeschwindigkeit bewirkt. Hierfür eignet sich die partikelgrößenabhängige Sedimentation entweder in einem konstanten, ortsunabhängigen Gravitationsfeld (Schwerkraft-Sedimentation) oder in einem variablen und ortsabhängigen Gravitationsfeld (Zentrifugation).
Dies steht im Gegensatz zur üblichen Elektrophorese, bei der durch geeignete Mittel wie z. B. die spezielle Anordnung der Elektroden und insbesondere durch Rühren der Suspension die für bestimmte Anwendungen unerwünschte effektive Gravitationskraft, die sich aufgrund des Gravitationsfeldes der Erde ergibt, ausgeschaltet wird.

Für einzelne kugelförmige Partikel mit einem Radius *r* und einer Dichte ρ, die in einer Flüssigkeit der Dichte ρ*_{F}* und der Viskosität η dispergiert (suspendiert) sind, ergibt sich unter Wirkung einer Beschleunigung *b* eine Sinkgeschwindigkeit *v*, die der Beziehung nach Stokes folgt: $6 ⁢ πηrv = \left(4⁢π/3\right) ⁢ {r}^{3} ⁢ \left(ρ-{ρ}_{F}\right) ⁢ b$

Demzufolge ist die Sinkgeschwindigkeit *v* bei konstanter Viskosität η proportional zu *r²*. Auch wenn auf Grund von Teilchenformen, die in der Regel von der Kugelform abweichen, und bei höher konzentrierten Suspensionen Abweichungen von Gleichung 2 auftreten, bleibt der qualitative Zusammenhang erhalten, der besagt, dass die Sedimentationsgeschwindigkeit mit zunehmender Partikelgröße und zunehmender Differenz der Dichtewerte zunimmt. In jedem Falle ist $dv / dr > 0.$

Falls die Richtung der Wanderungsgeschwindigkeit im elektrischen Feld der Sinkgeschwindigkeit im Gravitationsfeld entgegengerichtet ist, ergibt sich für jede elektrische Feldstärke *E* und für jede Beschleunigung *b* im Gravitationsfeld eine kritische Partikelgröße *r_{c}*, bei der sich die Wirkungen beider Felder aufheben und das Partikel schwebt. Alle Partikel mit *r* > *r_{c}* bewegen sich in Richtung des Gravitationsfeldes, alle Partikel mit *r* < *r_{c}* bewegen sich in Richtung des elektrischen Feldes. Damit lassen sich je nach Wahl der elektrischen Feldstärke *E* und der Beschleunigung *b* (z.B. durch Variation der Drehzahl in einer Zentrifuge) weitgehend frei wählbare Fraktionen der ursprünglich vorliegenden Partikelgrößenverteilung auf einem elektrisch leitfähigen Substrat abscheiden.

Im Allgemeinen wird der Winkel zwischen den Richtungen des elektrischen Feldes und des Gravitationsfeldes so gewählt, dass sich zur weitgehend teilchengrößenunabhängigen Geschwindigkeitsverteilung im elektrischen Feld eine von der Teilchengröße abhängige Geschwindigkeitskomponente addieren oder subtrahieren lässt. Bereits unter der Wirkung der konstanten und ortsunabhängigen Erdbeschleunigung lässt sich durch Variation der elektrischen Feldstärke und des Winkels zwischen beiden Feldrichtungen dafür sorgen, dass bevorzugt der Feinanteil einer Partikelgrößenverteilung auf einer Elektrode abgeschieden wird. Bevorzugt sind das elektrische und das Gravitationsfeld parallel zueinander angeordnet, d.h. die Elektroden stehen im Wesentlichen senkrecht zur Richtung des Gravitationsfeldes (z. B. horizontal im Schwerefeld).

Im Gegensatz zur herkömmlichen Elektrophorese wird erfindungsgemäß eine Fraktion der suspendierten Partikel im Schwerefeld auf der oberen Elektrode abgeschieden. Die in Form einer keramischen Struktur abgeschiedene Fraktion zeichnet sich in der Regel dadurch aus, dass sich ihre Partikelgrößenverteilung von der Partikelgrößenverteilung der Suspension unterscheidet, was in der üblichen Elektrophorese nicht der Fall ist. Da bevorzugt die feineren Partikel abgeschieden werden, weist die Partikelgrößenverteilung der keramischen Struktur geringere Werte auf als die Partikelgrößenverteilung der Suspension.

In einer bevorzugten Ausgestaltung der Erfindung kann eine Beeinflussung der abzuscheidenden Partikelgrößenverteilung dadurch erreicht werden, dass nicht nur der Absolutbetrag, sondern auch der Zeitpunkt, zu dem das elektrische Feld von der Schwerkraftsedimentation überlagert wird, frei gewählt wird. Durch Variation der elektrischen Feldstärke lässt sich damit die jeweils gewünschte Grenze der abgeschiedenen Größenfraktion einstellen.

Eine besonders bevorzugte Ausgestaltung der Erfindung ergibt sich aus der Überlagerung eines in seinem Absolutbetrag variablen elektrischen Feldes mit einem in seinem Absolutbetrag variablen Gravitationsfeld, wie es insbesondere die Zentrifugation, bei der Fliehkräfte (Zentrifugalkräfte) auftreten, darstellt. Im Betrieb ist das hierdurch erzeugte Gravitationsfeld nach außen in Bezug auf die Rotationsachse der Zentrifuge gerichtet. Dadurch wird in dieser Anordnung der Feinanteil der Suspension in Form einer keramischen Schicht erfindungsgemäß auf der inneren Elektrode abgeschieden.

Eine weitere Beeinflussung der abzuscheidenden Partikelgrößenverteilung lässt sich dadurch erreichen, dass nicht nur die Absolutbeträge des elektrischen Feldes und des Gravitationsfeldes der Zentrifugalbeschleunigung in weiten Bereichen gewählt werden, sondern dass auch die Zeitpunkte, zu denen beide Felder eingeschaltet und/oder ausgeschaltet werden, frei gewählt werden.

Die vorliegende Erfindung ist auch auf Suspensionen (Dispersionen) anwendbar, die aus Partikeln unterschiedlicher Zusammensetzung bestehen. Unterscheiden sich solche Partikelmischungen in ihrer spezifischen elektrischen Ladung, so sind ihre elektrophoretische Beweglichkeiten und ihre elektrophoretische Abscheidegeschwindigkeiten unterschiedlich. Unterscheiden sich solche Partikelmischungen in ihrer Dichte, so sind ihre Sedimentationsgeschwindigkeiten im Schwerkraft- bzw. im Fliehkraftfeld unterschiedlich, weil in beiden Fällen die Sedimentationsgeschwindigkeit gemäß Gleichung 2 proportional zur Differenz zwischen der Dichte der Partikel und der Dichte der Flüssigkeit der Suspension ist.

Die Überlagerung eines elektrischen Feldes mit einem Gravitationsfeld erlaubt demzufolge bei Partikelmischungen, die sich nicht nur in ihrer Größe, sondern auch in ihrer Oberflächenladung und/oder in ihrer Dichte unterscheiden, eine weitgehende Beeinflussung der Abscheidebedingungen. Weiterhin lassen sich mit dem erfindungsgemäßen Verfahren auch solche Partikelmischungen trennen, die sich zwar nicht in ihrer Teilchengröße, wohl aber in ihrer Oberflächenladung und/oder ihrer Dichte unterscheiden.

Das erfindungsgemäße Verfahren lässt sich damit einsetzen, um mit Hilfe von mehrfacher bzw. kontinuierlicher Variation des elektrischen Feldes und/oder (bei Zentrifugation) des Gravitationsfeldes in einem Abscheidevorgang ohne Wechsel der Pulversuspension keramische Strukturen herzustellen, die einen Gradienten in Bezug auf ihre Zusammensetzung und/oder Porentiefe aufweisen. Derartige keramische Gradientenstrukturen sind beispielsweise als Filtermembranen geeignet.

Darüber hinaus eignet sich das erfindungsgemäße Verfahren nicht nur zur Herstellung von Schichten, bei denen die Partikelgrößenverteilung oder bei Vorliegen mehrerer unterschiedlicher Pulver die Zusammensetzung in weiten Grenzen variierbar ist, sondern auch zur Trennung von Suspensionen mit einer gegenüber reinen Sedimentations- oder Zentrifugationsverfahren erweiterten Variationsbreite.

Die Erfindung wird im Folgenden anhand von fünf Ausführungsbeispielen näher erläutert.

### Ausführungsbeispiel 1:

Mittels Überlagerung von Elektrophorese-Abscheidung und Schwerkraft-Sedimentation wurde eine Al₂O₃-Schicht hergestellt. Gegenelektrode und Substrat waren horizontal angeordnet, d.h. beide Flächen des Elektrodenpaars waren senkrecht zur Richtung des Gravitationsfeldes ausgerichtet. Um zu zeigen, dass mit überlagerter Sedimentation zunehmend feinere Partikel abgeschieden werden, wurde die Rautiefe mit Hilfe eines Oberflächenmessgerätes (FRT Microglider) optisch untersucht. Zum Vergleich wurde zudem eine zusätzliche Schicht hergestellt, bei deren Abscheidung die Sedimentation dem Stand der Technik entsprechend durch Rühren der Suspension unterdrückt wurde und die Elektroden vertikal angeordnet waren.
Es wurde eine ethanolische Al₂O₃-Suspension (d₅₀ = 1300 nm) mit 30 Volumenprozent Feststoffgehalt und einem Dispergatorgehalt von 2 Massenprozent bezogen auf die Masse des Pulvers angesetzt. Die Schichten wurden aus dieser Suspension unter folgenden Bedingungen (im Falle der horizontalen Anordnung auf der oberen Elektrode) abgeschieden:

| | Ohne Rühren | Mit Rühren (200 U/min) |
|---|---|---|
| Elektrodenanordnung | horizontal | vertikal |
| Strom | 1000 µA | 100 µA |
| Abscheidedauer | 7 Std. 51 Min. | 30 Minuten |
| mittlere Rautiefe | 80 nm | 341 nm |

Der Elektrodenabstand betrug 13 mm. Es wurden jeweils vier Profile in einer keramischen Schicht untersucht. Angegeben ist der Mittelwert. Es ergab sich eine deutliche Verringerung der Rautiefe bei überlagerter Sedimentation, die jeweils gemäß DIN 4678 bzw. ISO 4287 ermittelt wurde.

### Ausführungsbeispiel 2:

Mittels Überlagerung von Elektrophorese-Abscheidung und Schwerkraft-Sedimentation wurden Al₂O₃-Schichten bei Verwendung unterschiedlicher Feldstärken hergestellt. Gegenelektrode und Substrat waren horizontal zueinander angeordnet. Um zu zeigen, dass eine Separierung der Partikel nach ihrem Durchmesser über die Variation der Feldstärke bei der elektrophoretischen Abscheidung erfolgt, wurde die Rautiefe mit Hilfe eines Oberflächenmessgerätes (FRT Microglider) optisch untersucht.
Hierzu wurde eine ethanolische Al₂O₃-Suspension (d₅₀ = 1300 nm) mit 5 Volumenprozent Feststoffgehalt und einem Dispergatorgehalt von 2 Massenprozent bezogen auf die Masse des Pulvers angesetzt. Die Schichten wurden aus dieser Suspension mit folgenden Bedingungen abgeschieden:

| | | |
|---|---|---|
| Feldstärke | 2500 V/m | 250 V/m |
| Abscheidedauer | 2 Minuten | 30 Minuten |
| mittlere Rautiefe | 106 nm | 74 nm |

Es wurden jeweils vier Profile in einer Schicht untersucht. Angegeben ist der Mittelwert. Es ergab sich eine nach DIN 4678 bzw. ISO 4287 höhere Rautiefe der bei größeren Feldstärken abgeschiedenen Schichten. Dieses Ergebnis bestätigt die Separierung der Partikel nach ihrem Durchmesser.

### Ausführungsbeispiel 3:

Mittels Überlagerung von Elektrophorese-Abscheidung und Schwerkraft-Sedimentation wurde eine SiO₂-Schicht hergestellt. Gegenelektrode und Substrat waren horizontal angeordnet. Um zu zeigen, dass mit Sedimentation zunehmend feinere Partikel abgeschieden werden, wurde die Rautiefe mit Hilfe eines Oberflächenmessgerätes (FRT Microglider) optisch untersucht. Zum Vergleich wurde zudem eine zusätzliche Schicht hergestellt, bei deren Abscheidung die Sedimentation dem Stand der Technik entsprechend durch Rühren der Suspension unterdrückt wurde und die Elektroden vertikal angeordnet waren.
Es wurde eine ethanolische SiO₂-Suspension (d₅₀ = 15 µm) mit 5 Volumenprozent Feststoffgehalt und einem Dispergatorgehalt von 2 Massenprozent bezogen auf die Masse des Pulvers angesetzt. Die Schichten wurden aus dieser Suspension unter folgenden Bedingungen abgeschieden:

| | Ohne Rühren | Ohne Rühren | Mit Rühren (200 U/min) |
|---|---|---|---|
| Elektrodenanordnung | horizontal | horizontal | vertikal |
| Spannung | 50 V | 10 V | 50 V |
| mittlere Rautiefe | 1,20 µm | 0,12 µm | 1,17 µm |

Der Elektrodenabstand betrug 13 mm. Es wurden jeweils vier Profile in einer Schicht untersucht. Angegeben ist der Mittelwert. Es ergab sich eine deutliche Verringerung der Rautiefe bei überlagerter Sedimentation, die gemäß DIN 4678 bzw. ISO 4287 ermittelt wurde.

### Ausführungsbeispiel 4:

Mittels Elektrophorese und überlagerter Schwerkraft-Sedimentation wurde erfindungsgemäß eine Al₂O₃-Schicht hergestellt. Die Elektroden waren horizontal angeordnet. Die elektrophoretische Abscheidung erfolgte auf der oberen Elektrode. Um zu zeigen, dass mit überlagerter Sedimentation zunehmend feinere Partikel abgeschieden werden als bei Vermeidung der Sedimentation durch Rühren, wurde die Partikelgrößenverteilung in der Suspension und in der Schicht mit einem Lasergranulometer optisch bestimmt.
Hierzu wurde eine ethanolische Al₂O₃-Suspension mit 30 Volumenprozent Feststoffgehalt und einem Dispergatorgehalt von 2 Massenprozent bezogen auf die Masse des Pulvers angesetzt. Die Schichten wurden aus dieser Suspension unter folgenden Bedingungen abgeschieden:

| | Mit Rühren | Ohne Rühren |
|---|---|---|
| Strom | 1000 µA | 1000 µA |
| Gesamte Abscheidedauer | 1.1 Stunden 45 Min. | 11 Stunden 45 Min. |
| d₅₀ in der Suspension vor der Abscheidung | 1,45 µm | 1,45 µm |
| d₅₀ in der Suspension nach 7 h | 1,50 µm | 1,25 µm |
| d₅₀ in der Suspension nach 11h 45 min | 1, 61 µm | 0,51 µm |
| d₅₀ in der redispergierten Schicht nach 11h 45 min | 1,40 µm | 0,8 µm |

Es wurde jeweils die Partikelgrößenverteilung in der Suspension vor der Abscheidung, während und nach der Abscheidung sowie in der abgeschiedenen Schicht nach Redispergierung in reinem Ethanol untersucht. Die differentiellen und kumulierten Partikelgrößenverteilungen sowie die d₅₀-Werte aller Messungen zeigen, dass ausgehend von einer nahezu symmetrischen Partikelgrößenverteilung mit d₅₀ = 1,45 µm und im klaren Gegensatz zur herkömmlichen Elektrophorese die mit dem erfindungsgemäßen Verfahren abgeschiedene Schicht einen deutlich verringerten Mittelwert der Teilchengrößenverteilung und einen ebenso deutlich erkennbaren Pulveranteil mit Partikelgrößen unterhalb von 500 nm aufweist.

### Ausführungsbeispiel 5:

Mittels Überlagerung von Elektrophorese-Abscheidung und Schwerkraft-Sedimentation wurde erfindungsgemäß eine PZT-Schicht (Blei-Zirkonat-Titanat-Schicht) hergestellt. Gegenelektrode und Substrat waren horizontal angeordnet. Um zu zeigen, dass mit Sedimentation zunehmend feinere Partikel abgeschieden werden, wurde die Rautiefe mit Hilfe eines Oberflächenmessgerätes (FRT Microglider) gemäß DIN 4678 bzw. ISO 4287 optisch untersucht. Zum Vergleich wurde zudem eine zusätzliche Schicht hergestellt, bei deren Abscheidung die Sedimentation dem Stand der Technik entsprechend durch Rühren der Suspension unterdrückt wurde und die Elektroden vertikal angeordnet waren.

Es wurde eine ethanolische PZT-Suspension (d₅₀ = 2,5 µm) mit 5 Volumenprozent Feststoffgehalt und einem Dispergatorgehalt von 2 Massenprozent bezogen auf die Masse des Pulvers angesetzt. Die Schichten wurden aus dieser Suspension unter folgenden Bedingungen abgeschieden:

| | Ohne Rühren | Mit Rühren (200 U/min) |
|---|---|---|
| Elektrodenanordnung | horizontal | vertikal |
| Spannung | 5 V | 50 V |
| mittlere Rautiefe | 79 nm | 142 nm |

Der Elektrodenabstand betrug 13 mm. Es wurden jeweils vier Profile in einer Schicht untersucht. Angegeben ist der Mittelwert. Es ergab sich eine deutliche Verringerung der Rautiefe bei überlagerter Sedimentation.

## Patentansprüche

1. Verfahren zur Herstellung keramischer Strukturen, bei dem zwischen jeweils einem Elektrodenpaar, das in eine sich in einem Gravitationsfeld befindliche Suspension, die keramische Partikel mit einer Partikelgrößenverteilung enthält, eintaucht, ein elektrisches Feld derart angelegt wird, dass sich auf einer der Elektroden des jeweiligen Elektrodenpaars nur die Größenfraktion der keramischen Partikel abscheidet, die kleiner ist als eine kritische Partikelgröße, die sich aus dem Gleichgewicht zwischen den aus dem elektrischen Feld und aus dem Gravitationsfeld resultierenden Kräften ergibt.

2. Verfahren zur Herstellung von keramischen Strukturen nach Anspruch 1, **dadurch gekennzeichnet, dass** die Elektroden des jeweiligen Elektrodenpaars parallel zueinander und horizontal im Schwerefeld der Erde angeordnet sind, und sich die keramische Struktur auf der oberen Elektrode abscheidet.

3. Verfahren zur Herstellung von keramischen Strukturen nach Anspruch 1, **dadurch gekennzeichnet, dass** das Gravitationsfeld mittels einer rotierenden Zentrifuge erzeugt wird.

4. Verfahren zur Herstellung von keramischen Strukturen nach Anspruch 3, **dadurch gekennzeichnet, dass** die Elektroden des jeweiligen Elektrodenpaars parallel zueinander und senkrecht zur Richtung des Gravitationsfeldes einer rotierenden Zentrifuge angeordnet sind, und sich die keramische Struktur auf der inneren Elektrode abscheidet.

5. Verfahren zur Herstellung von keramischen Strukturen nach einem der Ansprüche 1 bis 4, **dadurch gekennzeichnet, dass** die Beträge des elektrischen Feldes und des Gravitationsfeldes unabhängig voneinander zeitlich variiert werden.

6. Verfahren zur Herstellung von keramischen Strukturen nach einem der Ansprüche 1 bis 5, **dadurch gekennzeichnet, dass** die keramischen Partikel
- Strukturkeramiken wie Al₂O₃, ZrO₂, Mullit, SiC, Si₃N₄ und/oder
- Funktionskeramiken wie BaTiO₃ oder Blei-Zirkonat-Titanat (PZT)und/oder
- Biokeramiken wie Hydroxylapatit (Ca(OH)(PO₄)₃) und/oder
- mineralische Gläser
umfassen.

7. Verfahren zur Herstellung von keramischen Strukturen nach einem der Ansprüche 1 bis 6, **dadurch gekennzeichnet, dass** die Suspension mindestens zwei verschiedene Arten keramischer Partikel enthält.

8. Verfahren zur Herstellung von keramischen Strukturen nach einem der Ansprüche 1 bis 7, **dadurch gekennzeichnet, dass** die Größen der keramischen Partikel zwischen 5 nm und 500 µm, bevorzugt zwischen 10 nm und 100 µm, besonders bevorzugt zwischen 10 nm und 10 µm betragen.

## Claims

1. A method for producing ceramic structures in which an electric field is applied in such a way between an electrode pair immersed in a suspension present in a gravitational field and which contains ceramic particles having a particle size distribution, that on one of the electrodes of the respective electrode pair is deposited that size fraction of the ceramic particles which is smaller than a critical particle size given by the equilibrium between the forces resulting from the electric field and from the gravitational field.

2. The method for producing ceramic structures of claim 1 wherein the electrodes of the respective electrode pair are arranged parallel to one another and horizontally in the Earth's gravitation field, and the ceramic structure is deposited on the upper electrode.

3. The method for producing ceramic structures of claim 1 wherein the gravitational field is generated by way of a rotating centrifuge.

4. The method for producing ceramic structures of claim 3 wherein the electrodes of the respective electrode pair are arranged parallel to one another and perpendicular to the direction of the gravitational field of a rotating centrifuge, and the ceramic structure is deposited on the inner electrode.

5. The method for producing ceramic structures of any one of claims 1 to 4 wherein the amounts of the electric field and of the gravitational field are varied over time independently of one another.

6. The method for producing ceramic structures of any one of claims 1 to 5 wherein the ceramic particles comprise
- structural ceramics such as Al₂O₃, ZrO₂, mullite, SiC, Si₃N₄ and/or
- functional ceramics such as BaTiO₃ or lead zirconate titanate (PZT) and/or
- bioceramics such as hydroxylapatite (Ca(OH) (P0₄)₃) and/or
- mineral glasses.

7. The method for producing ceramic structures of any one of claims 1 to 6 wherein the suspension contains at least two different types of ceramic articles.

8. The method for producing ceramic structures of any one of claims 1 to 7 wherein the sizes of the ceramic particles are between 5 nm and 500 µm, preferably between 10 nm and 100 µm, especially preferably between 10 nm and 10 µm.

## Revendications

1. Procédé de réalisation de structures céramiques selon lequel on plonge une paire d'électrodes respectives dans une suspension se trouvant dans un champ de gravitation et comportant des particules céramiques avec une répartition en tailles de particules, on applique un champ électrique de façon que sur l'une des électrodes de la paire d'électrodes respectives ne se dépose que la fraction de particules céramiques, de taille inférieure à une dimension critique de particules, et qui résulte de l'équilibre entre le champ électrique et les forces résultant du champ de gravitation.

2. Procédé de réalisation de structures céramiques selon la revendication 1,
**caractérisé en ce que**
les électrodes de la paire d'électrodes sont parallèles et sont installées horizontalement dans le champ de gravitation terrestre et la structure céramique se dépose sur l'électrode supérieure.

3. Procédé de réalisation de structures céramiques selon la revendication 1,
**caractérisé en ce que**
le champ de gravitation est généré par une centrifugeuse en rotation.

4. Procédé de réalisation de structures céramiques selon la revendication 3,
**caractérisé en ce que**
les électrodes de la paire d'électrodes sont parallèles et perpendiculaires à la direction du champ de gravitation d'une centrifugeuse rotative et la structure céramique se dépose sur l'électrode intérieure.

5. Procédé de réalisation de structures céramiques selon l'une des revendications 1 à 4,
**caractérisé en ce qu'**
on fait varier dans le temps, de façon indépendante, l'amplitude du champ électrique et celle du champ de gravitation.

6. Procédé de réalisation de structures céramiques selon l'une des revendications 1 à 5,
**caractérisé en ce que**
les particules céramiques sont :
- des structures céramiques telles que Al₂O₃, ZrO₂, Mullite, SiC, Si₃N₄, et/ou
- des céramiques fonctionnelles correspondant à BaTiO₃ ou du titanate zirkonate de plomb (PZT), et/ou
- les biocéramiques telles que de l'hydroxyle apatite (Ca (OH) (PO₄)₃), et/ou
- des verres minéraux.

7. Procédé de réalisation de structures céramiques selon l'une des revendications 1 à 6
**caractérisé en ce que**
la suspension contient au moins deux types différents de particules céramiques.

8. Procédé de réalisation de structures céramiques selon l'une des revendications 1 à 7
**caractérisé en ce que**
la taille des particules céramiques est comprise entre 5 nm et 500 µm et de préférence entre 10 nm et 100 µm et d'une manière particulièrement préférentielle entre 10 nm et 10 µm.
